# FASCICULE DE BREVET EUROPEEN

(11) **EP 0 877 658 B1**
(45) Date de publication et mention de la délivrance du brevet: **18.08.1999**
(21) Numéro de dépôt: 97901684.7
(22) Date de dépôt: 28.01.1997
(51) Int. Cl.: B22D 1/00, C22C 1/00

(54) **MASSE D'ALLIAGE METALLIQUE POUR FORMAGE A L'ETAT SEMI-SOLIDE**
LEGIERUNGSMATERIAL ZUR HALBFESTEN FORMGEBUNG
METAL ALLOY MASS FOR SEMI-SOLID FORMING

(30) Priorité: 01.02.1996 FR 9601442
(43) Date de publication de la demande: 18.11.1998
(73) Titulaire: ALUMINIUM PECHINEY, 92400 Courbevoie (FR)
(72) Inventeur: GARAT, Michel, F-38210 Saint-Quentin-sur-Isère (FR); PLUCHON, Christian, F-38500 Voiron (FR); LOUE, Willem, F-38850 Chirens (FR); BRIMONT, Michel, F-38500 Coublevie Cidex 223D (FR); TAVERNIER, Marc, F-38500 Coublevie Cidex 20 (FR)
(74) Mandataire: Mougeot, Jean-Claude
(86) Numéro de dépôt international: FR9700163
(87) Numéro de publication internationale: WO9727963

(56) Documents cités:
- FR-A- 2 141 979
- PATENT ABSTRACTS OF JAPAN vol. 006, no. 126 (M-142), 10 Juillet 1982 & JP 57 052562 A (EBISU YOSHIO), 29 Mars 1982,
- PATENT ABSTRACTS OF JAPAN vol. 018, no. 227 (M-1597), 25 Avril 1994 & JP 06 023484 A (AHRESTY CORP), 1 Février 1994,
- PATENT ABSTRACTS OF JAPAN vol. 015, no. 413 (C-0877), 22 Octobre 1991 & JP 03 170630 A (MITSUBISHI HEAVY IND LTD), 24 Juillet 1991,
- JOURNAL OF MATERIALS SCIENCE, vol. 25, no. 2B, 1 Février 1990, pages 1184-1196, XP000541387 TISSIER A ET AL: "MAGNESIUM RHEOCASTING: A STUDY OF PROCESSING-MICROSTRUCTURE INTERACTIONS"
- ZEITSCRIFT FÜR METALLKUNDE, vol. 79, no. 6, Juin 1988, STUTTGART, ALLEMAGNE, pages 407-409, XP002030358 MOHAN S ET AL: "Hypereutectic Al-Si Rheocast Alloys Part 2. Tensile Properties"

## Description

### Domaine de l'invention

L'invention concerne le domaine du formage des alliages métalliques à l'état semi-solide, c'est à dire à une température comprise entre le solidus et le liquidus de l'alliage, présentant à cet état semi-solide, des propriétés thixotropes. Ce formage à l'état semi-solide peut être un 〈〈rhéoformage〉〉, procédé dans lequel on produit par coulée de métal liquide dans des conditions particulières, une masse d'alliage métallique semi-solide de forme quelconque, qui est mise en forme immédiatement par forgeage, filage ou injection sous pression, dérivée de la coulée sous pression.

Ce peut être également un 〈〈thixoformage〉〉, procédé plus répandu industriellement, dans lequel on prépare un demi-produit solide, par exemple une billette, qu'on réchauffe ce demi-produit ou un morceau issu de ce demi-produit à l'état semi-solide et qu'on le met en forme par filage, forgeage ou injection sous pression.

### Etat de la technique

Le formage des alliages métalliques à l'état semi-solide s'est développé à partir de la découverte faite au début des années 1970 par l'équipe du Pr FLEMINGS au MIT qu'un métal, élaboré dans certaines conditions particulières, et réchauffé à l'état semi-solide, présente une viscosité apparente qui dépend du temps et de la vitesse de cisaillement. Cette viscosité peut varier ainsi de 10⁹ Pa.s au repos, ce qui permet de le manipuler comme un solide au cours des manutentions, à 1 Pa.s sous fort cisaillement, ce qui permet son injection dans un moule comme un liquide visqueux.

Pour présenter ces propriétés, le métal doit s'être solidifié avec une structure particulière, soit une strusture globulaire, qu'on peut obtenir soit par agitation mécanique comme dans les premiers brevets du Pr FLEMINGS, soit par brassage électromagnétique, comme par exemple dans les brevets ITT-ALUMAX US 4434837 et US 4457355, ou les brevets ALUMINIUM PECHINEY EP 0351327 et EP 0439981, soit une structure dendritique équiaxe très afinée, permettant une globularisation au réchauffage à l'état semi-solide, qu'on obtient par addition à l'alliage d'un affineur de grain et par des conditions particulières de coulée..

L'article écrit par M.P. KENNEY et al. dans le volume 15 〈〈Casting〉〉 du Metals Handbook, 9ème édition, 1989, édité par l'American Society of Materials, pp. 327-338, intitulé 〈〈Semisolid Metal Casting and Forging〉〉 présente une synthèse assez complète de cette technique, qui s'applique aux alliages ferreux et non-ferreux, comme les alliages de Zn, Mg, Cu et Ti ainsi qu'aux superalliages base Ni ou Co, mais qui s'est surtout développée commercialement pour les alliages d'aluminium de fonderie.

Les principaux avantages du formage à l'état semi-solide sont liés à la facilité de manutention des alliages qui se comportent comme des solides et peuvent être ainsi manipulés à l'aide d'installations automatiques de type carrousel, à la faible pression d'injection due au comportement quasi liquide sous fort cisaillement , au gain thermique puisqu'il n'est pas nécessaire de chauffer jusqu'à fusion complète, et enfin à la qualité des pièces obtenues sans retassure ni ségrégation, avec la possibilité de réaliser des parois minces avec remplissage laminaire.

Ces avantages sont d'autant plus marqués que la viscosité sous fort cisaillement est plus faible, c'est à dire qu'on se rapproche d'un comportement liquide, tout en gardant un comportement solide au repos.

Par ailleurs, depuis le début du développement commercial des alliages thixotropes, les fournisseurs se sont efforcés de maintenir la porosité du métal due aux gaz aussi basse que possible, comme ils le font habituellement pour les alliages conventionnels de qualité, la porosité étant supposée nuire à la bonne santé métallurgique des pièces réalisées. Ainsi, l'article du Metals Handbook mentionné plus haut indique que, dans les produits obtenus par forgeage à l'état semi-solide, la porosité due aux gaz est très peu fréquente, qu'elle provient de vitesses d'attaque excessives créant une turbulence excessive du flux de métal et piégeant l'atmosphère du moule et qu'elle peut être évitée en réduisant cette vitesse. Ceci montre bien qu'une telle porosité n'est pas souhaitée.

Le niveau de gazage du métal peut être estimé sur le métal liquide par une mesure de densité dite d₈₀. Elle consiste à prélever à l'aide d'un gobelet une petite quantité de métal liquide, à l'introduire sous une cloche à vide où il va se solidifier lentement sous une pression résiduelle de 80 hPa et à mesurer sa densité à l'aide d'une balance de précision. Moins le métal liquide contient de gaz, plus cette densité est élevée.

Dans le cas des alliages d'aluminium, les cahiers des charges pour les billettes thixotropes préconisent des valeurs minimales de la densité d₈₀; par exemple, pour un alliage à 7% de silicium et 0,6 de magnésium, on se fixe d₈₀ > 2,60 pour une densité théorique de 2,67 soit un taux de porosité volumique de l'échantillon solidifié sous 80 hPa, défini par le rapport (dₜₕ - d₈₀)/dₜₕ < 2,62%.

### Objet de l'invention

Les inventeurs ont constaté, de manière imprévue, dans le cas du formage semi-solide, le non-respect de ce cahier des charges, c'est à dire un niveau de gazage plus élevé, non seulement n'entraînait pas les inconvénients attendus sur la santé métallurgique des pièces réalisées, mais conduisait à une réduction très sensible de la viscosité apparente à fort cisaillement du lopin réchauffé à l'état semi-solide, entraînant au contraire une meilleure qualité des pièces forgées ou injectées sous pression, qui sont exemptes de toute porosité, même après traitement theramique ultérieur. De plus, l'allongement des pièces finies est augmenté sans diminution de la résistance à la rupture et de la limite élastique, et la dispersion des allongements est nettement réduite.

L'invention a ainsi pour objet une masse d'alliage métallique destinée au thixoformage coulée à partir de métal liquide dont le niveau de gazage, mesuré par l'essai de solidification sous pression réduite de 80 hPa, est tel que l'échantillon présente un taux de porosité volumique ${\text{a = (dth - d}}_{\text{80}} \text{)/ dth}$ compris entre 3 et 50%, et de préférence entre 4 et 25%. Cette masse métallique est coulée à l'état solide sous forme d'un demi-produit, par exemple une ébauche de forge ou une billette de filage, ou une billette qui sera découpée en lopins cylindriques pour l'injection sous pression.

L'invention a également pour objet une masse d'alliage métallique pour thixoformage issue d'un demi-produit solide, présentant, après avoir été refroidi à l'air ambiant à partir d'une température de réchauffement à l'état semi-solide correspondant à un taux de fraction liquide compris entre 30 et 70%, jusqu'à la température ambiante, un taux de porosité volumique p, mesuré par analyse d'image, à mi-distance entre le centre de la masse et sa surface extérieure, sur les pores de taille > 10 µm, compris entre 2 et 20%, et de préférence entre 3 et 8%.

Dans le cas du thixoformage, la masse métallique est issue du demi-produit solide obtenu à la coulée (ébauche, billette ou lopin), réchauffé à l'état semi-solide jusqu'à une température correspondant à un taux de fraction liquide compris entre 30 et 70%. Pour la mesure du taux de porosité p, le temps de réchauffage utilisé est t (en mn) = 2,56 (V/S)², V/S étant le rapport du volume de la masse d'alliage à sa surface extérieure, rapport mesuré en cm. Dans le cas fréquent où la masse a une forme cylindrique, t = 0,16 D², D étant le diamètre du cylindre en cm.

L'invention s'applique notamment aux alliages d'aluminium et, plus particulièrement aux alliages AlSi contenant de 3 à 30% de Si et, éventuellement, d'autres éléments d'addition tels que le cuivre ou le magnésium.

L'invention a aussi pour objet un procédé de gazage contrôle d'une masse d'alliage métallique pour formage à l'état semi-solide, procédé défini dans la revendication 10.

### Description de l'invention

A l'exception des mesures particulières pour obtenir le taux de porosité contrôlé, la fabrication de métal thixotrope selon l'invention se fait de manière habituelle, par exemple, pour des billettes de thixoformage, par coulée verticale en charge avec brassage pseudotorique au moyen de moteurs linéaires triphasés à champs glissants selon le procédé décrit dans les brevets EP 0351327 et EP 0439981. Mais les masses métalliques peuvent être élaborées également par agitation mécanique au cours de la solidification, par utilisation de mélangeurs-refroidisseurs statiques ou par d'autres méthodes de brassage électromagnétique comme celle décrite dans les brevets US 4434837 et US 4457355. Elles peuvent enfin être élaborées sans brassage à partir d'un métal contenant un affineur de grain (par exemple TiB₂ pour les alliages d'aluminium) avec des conditions particulières de coulée, comme décrit par exemple dans la demande de brevet WO 96//32519.

On peut utiliser les moyens classiques de traitement du métal liquide (filtration, poche à injecteur rotatif) pour s'assurer de la propreté inclusionnaire et de l'homogénéité de la structure du métal coulé.

Pour obtenir le taux de porosité contrôlé selon l'invention, on introduit dans le métal liquide une quantité déterminée d'un gaz soluble dans le bain et non susceptible de réagir chimiquement avec lui, en assurant une dispersion fine et homogène des bulles gazeuses. Le gaz le mieux adapté à cet effet est l'hydrogène, qu'on peut mélanger éventuellement à un gaz neutre tel que l'azote ou l'argon.

On peut aussi utiliser comme source d'hydrogène des flux à base de sels hydratés.

Un autre moyen consiste à utiliser pour introduire l'hydrogène la poche de traitement qui est généralement placée entre le four de maintien et le chantier de coulée, par exemple une poche manie d'un injecteur de gaz à buse rotative, telle que la poche ALPUR® vendue par la société PECHINEY RHENALU. Dans ce cas, au lieu d'injecter uniquement un gaz neutre comme l'argon ou l'azote, on mélangera au gaz neutre une certaine proportion d'hydrogène. Un dispositif statique de barbotage de gaz peut également être utilisé. Le gazage du métal peut être facilité en maintenant au cours du traitement une pression supérieure à la pression atmosphérique.

Afin de maintenir un niveau de gazage aussi constant que possible pendant la coulée des billettes, l'injection du gaz ou du mélange gazeux se fait de préférence en mode continu.

Le niveau de gazage du métal liquide peut être apprécié par la mesure de densité d₈₀ décrite précédemment. Dans le cas d'un alliage d'aluminium à 7% de Si et 0,6% de Mg, dont la densité théorique en l'absence de porosité est 2,67, le cahier des charges des fournisseurs prévoit un d₈₀ > 2,60, ce qui correspond à un [aux de porosité a = (2,67 - 2,60)/2,67 = 2,62%. Pour obtenir les propriétés de l'invention, ce taux a doit être supérieur à 3%, et de préférence à 4%, et c'est seulement au dessus de 50% qu'on risque de voir apparaître des porosités nuisibles dans la pièce forgée ou injectée sous pression. Toutefois, il est préférable de maintenir a en dessous de 25%.

On peut mesurer également la porosité d'une masse d'alliage destinée au formage à l'état semi-solide sur un échantillon refroidi par convection d'air ambiant à partir de la température de mise en forme, correspondant à un taux de fraction liquide compris entre 30 et 70%, et de préférence proche de 50%, jusqu'à la température ambiante.

Dans le cas du thixoformage, le demi-produit solide doit être préalablement réchauffé à la température de mise en forme pendant une durée nominale t = 2,56 (V/S)², t'étant exprimé en mn, V étant le volume de la masse métallique en cm³ et S sa surface extérieure en cm². Dans le cas industriellement le plus fréquent où le demi-produit de départ est un lopin découpé dans une billette cylindrique de diamètre D, la formule s'écrit t = 0,16 D² lorsque D est exprimé en cm, ou ${\text{t = D}}^{\text{2}}$ lorsque D est exprimé en pouces, ce qui est habituel dans la profession pour les alliages d'aluminium.

On utilise pour la mesure de p une méthode d'analyse d'image qui consiste à prélever des échantillons à mi-distance environ du centre géométrique de la masse d'alliage et de sa surface extérieure, c'est-à-dire dans le cas d'une masse de forme cylindrique telle qu'un lopin découpé dans une billette, à mi-hauteur et à mi-rayon, puis à effectuer une analyse d'image sur des micrographies réalisées sur une face polie sans attaque chimique de l'échantillon. Les parties blanches représentent les globules, les parties grises l'eutectique et les parties noires les porosités. La résolution doit être telle que les pores de taille > 10 µm soient pris en compte. Ou répète la mesure sur au moins 25 champs de l'échantillon répartis sur 360°, jusqu'à ce que la moyenne des fractions surfaciques se stabilise.

On constate que les propriétés de diminution de la viscosité apparaissent dès que le taux de porosité volumique dépasse 2% et qu'au-delà de 20%, on voit apparaître des porosités dans les pièces forgées ou injectées sous pression. Ces taux sont des taux réels de porosité de gazage dans le métal au stade de sa mise en oeuvre industrielle par filage, forgeage ou coulée sous pression.

Le résultat principal lié à l'utilisation de métal selon l'invention consiste en l'abaissement spectaculaire de la viscosité apparente de la masse métallique à l'état semi-solide, tous les autres paramètres étant similaires, en particulier la microstructure.

Le test rhéologique qui mesure cette viscosité apparente est un test de pénétration consistant à mesurer la résistance à la déformation F de la masse métallique a l'état semi-solide, comprimé par un outil à vitesse constante au terme d'une course de longueur déterminée. Ou établit le rapport de cette force F à une force-seuil Fₛ constante, pour une valeur conventionnelle de perte métal par exsudation de 8%, la perte métal étant un indicateur de la température, donc du taux de fraction liquide pour un matériau donné.

Dans le cas des alliages d'aluminium AlSi, on constate une diminution du rapport F/Fₛ de plus de 40%. On constate également que, malgré l'augmentation de la porosité, la santé métallurgique des pièces forgées ou injectées sous pression est au moins aussi bonne qu'avec du métal dégazé, et les caractéristiques mécaniques sont au moins équivalentes, l'allongement étant même augmenté sans diminution de la résistance. De plus, cet allongement est mieux contrôlé, la dispersion statistique étant nettement réduite.

Par ailleurs, des essais de soudage par les procédés TIG et MIG ont permis de vérifier que l'utilisation d'un alliage traité selon l'invention n'entraînait aucune porosité dans le cordon de soudure, ni dans la zone affectée thermiquement, ce qui autorise la réalisation de pièces soudées avec un tel alliage.

### Exemple

On a élaboré un alliage d'aluminium A-S7G0,6 (357 selon la désignation de l'Aluminum Association) à 7% de silicium et 0,6% de magnésium modifié au strontium de densité théorique 2,67. Avant coulée, l'alliage a été traité dans une poche ALPUR® à buse d'injection rotative. Une partie de l'alliage a été traitée avec de l'argon pur, et deux autres parties avec de l'argon additionné de 10% (en volume) d'hydrogène à deux débits différents. L'ensemble a été coulé sous forme de billettes de diamètre 76 mm et de longueur 3 m en appliquant un brassage électromagnétique au moyen de moteurs linéaires triphasés à champs glissants selon le brevet PECHINEY EP 0439981.

L'alliage traité à l'argon pur présentait une densité d₈₀ de 2,64 correspondant à un taux volumique de porosité a de 1,2%, tandis que l'alliage traité au mélange argon-hydrogène à débit le plus faible présentait une densité d₈₀ de 2,52, correspondant à un taux de porosité a de 5,6%, et celui traité au mélange à débit plus fort une densité d₈₀ de 2,23, soit un taux de porosité a de 16,5%.

On a prélevé 10 lopins de hauteur 110 mm dans une billette d'alliage traité à l'argon pur et 10 lopins dans chacune des billettes d'alliage traité au mélange argon-hydrogène aux deux débits, chaque lopin correspondant à la quantité de métal nécessaire à l'injection sous pression d'une pièce témoin. Les lopins ont été réchauffés a une température de 578°C pendant 9 mn dans un four à induction pour atteindre un taux de fraction liquide de 50%.

Les tests de rhéologie effectués sur ces lopins donnent une valeur moyenne du rapport F/Fs à 8% de perte métal égale à 0,355 pour le métal traité à l'argon et à 0,20 pour le métal traité au mélange argon-hydrogène à faible débit et 0,15 pour le métal traité au mélange à plus fort débit, ce qui représente une diminution très importante de la viscosité apparente.

Sur des lopins provenant des mêmes billettes, réchauffés dans les mêmes conditions que précédemment et refroidis à l'air jusqu'à la température ambiante, on a mesuré la porosité volumique p (en %), par analyse d'image. Les observations ont été faites à mi-hauteur du lopin sur des surfaces de 110 mm² centrées respectivement sur l'axe du lopin, à mi-rayon et à 10 mm du bord. Pour chaque zone examinée, on a effectué 3 groupes de 8 mesures décalées chacune d'un angle de 120°, de manière à éliminer le biais dû à d'éventuelles ségrégations. Les images des micrographies obtenues ont été analysées, en utilisant le logiciel d'analyse IBAS de KONTRON, avec une résolution < 10 µm, les porosités correspondant aux parties noires. Les résultats ont été les suivants:

| p | 10 mm du bord | mi-rayon | axe |
|---|---|---|---|
| sans H₂ | 1,9 | 1,8 | 1,7 |
| H₂ faible | 4,1 | 4,4 | 4,8 |
| H₂ fort | 4,5 | 6,2 | 7,1 |

10 lopins de chacun des 2 premiers types de billettes (sans H₂ et faible débit d'H₂) ont été réchauffés dans les mêmes conditions que précédemment et injectées sous pression sous forme d'ébauches d'éprouvettes de traction de diamètre 19 mm, la pression finale d'injection étant de 100 MPa. Des éprouvettes de diamètre 13,8 mm et de longueur initiale entre repères 70 mm ont été usinées à partir des ébauches coulées et on a mesuré, selon les normes NF EN 10002-1 et NF A 57102, les caractéristiques mécaniques: résistance à la rupture Rₘ (en MPa), limite élasticité conventionnelle à 0,2% d'allongement R_{0.2} (en MPa) et allongement à la rupture A (en %). Les résultats ont été les suivants:

| Alliage traité Ar | | | |
|---|---|---|---|
| Eprouvette | Rₘ | R_{0,2} | A |
| 1 | 350 | 299 | 10,0 |
| 2 | 352 | 306 | 8,7 |
| 3 | 349 | 301 | 10,3 |
| 4 | 354 | 309 | 8,9 |
| 5 | 340 | 301 | 3,6 |
| 6 | 355 | 304 | 8,7 |
| 7 | 347 | 313 | 2,9 |
| 8 | 340 | 307 | 2,4 |
| 9 | 353 | 306 | 8,1 |
| 10 | 351 | 302 | 8,7 |
| Moyenne | 349,1 | 303,8 | 7,2 |
| Ecart-type | | | 2,87 |

| Alliage traité Ar + H₂ | | | |
|---|---|---|---|
| Eprouvette | Rₘ | R_{0,2} | A |
| 1 | 351 | 309 | 6,1 |
| 2 | 346 | 300 | 8,6 |
| 3 | 351 | 305 | 10,0 |
| 4 | 346 | 293 | 10,7 |
| 5 | 358 | 318 | 7,0 |
| 6 | 351 | 304 | 8,7 |
| 7 | 348 | 301 | 8,3 |
| 8 | 350 | 304 | 7,7 |
| 9 | 350 | 303 | 11,0 |
| 10 | 351 | 304 | 9,7 |
| Moyenne | 350,2 | 304,1 | 8,8 |
| Ecart-type | | | 1,51 |

On constate qu'avec les échantillons en alliage traité avec l'hydrogène, la moyenne de Rₘ et R_{0,2} est très légèrement supérieure et l'allongement moyen nettement plus élevé.

D'autre part, la dispersion des allongements, mesurée par l'écart-type, est très nettement diminuée.

Afin de vérifier la bonne aptitude au soudage de l' alliage traité à l'hydrogène, des essais de soudage MIG et TIG ont été effectués. Des ébauches d'éprouvettes de traction, identiques à celles utilisées pour la mesure des caractéristiques mécaniques, ont été soudées à des plaquettes issues de tôles en alliage 6061. L'observation micrographique des joints soudés a établi que le cordon de soudure et la zone affectée thermiquement de l'alliage traité à l'hydrogène ne présentaient pas de différence quant à la porosité par comparaison avec l'alliage non gazé. Dans les 2 cas, la qualité de la soudure était très bonne et correspondait, sur ce point, à la classe 1 de la norme française NF 89-220.

## Revendications

1. Masse d'alliage métallique pour thixoformage issue d'un demi-produit-solide, caractérisée en ce que, réchauffée à l'état semi-solide à une température correspondant à un taux de fraction liquide compris entre 30 et 70%, puis refroidie jusqu'à la température ambiante, elle présente un taux de porosité p, mesuré par analyse d'image, à mi-distance entre le centre de la masse et sa surface extérieure, sur les pores de taille > 10 µm, compris entre 2 et 20%.

2. Masse selon la revendication 1, caractérisée en ce que le taux de porosité p est compris entre 3 et 8%.

3. Masse selon l'une des revendications 1 ou 2, caractérisée en ce que l'alliage est un alliage d'aluminium.

4. Masse d'alliage métallique selon l'une quelconque des revendications 1 à 3 caractérisée en ce que, pour la mesure du taux de porosité p, elle est réchauffée jusqu'à l'état semi-solide pendant un temps t (en mn) tel que t = 2,56 (V/S)², V et S étant respectivement le volume et la surface de la masse exprimés en cm³ et cm².

5. Masse selon la revendication 4 caractérisée en ce qu'elle est un lopin cylindrique de diamètre D et que le temps de réchauffage est t = 0,16 D², D étant exprimé en cm

6. Masse d'alliage métallique solide destinée au thixoformage, caractérisée en ce qu'elle est coulée à partir d'un métal liquide dont le niveau de gazage, mesuré par l'essai de solidification sous 80 hPa, est tel que l'échantillon présente un taux de porosité volumique ${\text{a = (d}}_{\text{th}} {\text{- d}}_{\text{80}} \text{)/dth}$ compris entre 3 et 50%.

7. Masse selon la revendication 6, caractérisée en ce que le taux de porosité volumique a est compris entre 4 et 25%.

8. Masse selon l'une des revendications 6 ou 7, caractérisée en ce que l'alliage métallique est un alliage d'aluminium.

9. Masse selon l'une des revendications 6 à 8, caractérisée en ce qu'elle est une billette.

10. Procédé de gazage contrôlé d'une masse d'alliage métallique pour formage à l'état semi-solide, comportant l'élaboration d'un alliage métallique, le traitement de cet alliage à l'état liquide de manière à y introduire de manière fine et homogène un gaz soluble dans l'alliage liquide et non réactif chimiquement avec lui, et la coulée de cet alliage sous forme d'une masse présentant une microstructure conduisant à des propriétés thixotropes à l'état semi-solide.

11. Procédé selon la revendication 10, caractérisé en ce que le gaz est de l'hydrogène.

12. Procédé selon l'une des revendications 10 ou 11, caractérisé en ce que le gaz est mélangé à un gaz neutre tel que l'argon ou l'azote.

13. Procédé selon l'une des revendications 10 à 12, caractérisé en ce que l'alliage liquide est soumis à une pression supérieure à la pression atmosphérique.

14. Procédé selon l'une des revendications 10 à 13, caractérisé en ce que le gaz ou le mélange gazeux est introduit dans l'alliage liquide par un dispositif statique de barbotage.

15. Procédé selon l'une des revendications 10 à 13, caractérisé en ce que le gaz ou le mélange gazeux est introduit dans l'alliage liquide par une poche de traitement munie d'un injecteur de gaz à buse rotative.

16. Procédé selon l'une des revendications 10 à 13, caractérisé en ce que le gaz est introduit dans l'alliage liquide à l'aide d'un flux constitué d'un sel hydraté.

17. Procédé selon l'une quelconque des revendications 10 à 16, caractérisé en ce que la masse coulée est une billette.

18. Procédé selon la revendication 17, caractérisé en ce que la coulée de la billette est faite avec un brassage lui conférant une structure de solidification globulaire.

## Claims

1. Mass of metal alloy for thixoforming obtained from a semi-solid product, characterized in that after having been heated again to a temperature corresponding to a liquid fraction of between 30 and 70%, and then cooled down to room temperature, its porosity p measured by image analysis half way between the center of gravity and its external surface on pores larger than 10 µm, is between 2 and 20%.

2. Mass according to claim 1, characterized in that the porosity p is between 3 and 8%.

3. Mass according to one of claims 1 or 2, characterized in that the alloy is an aluminum alloy.

4. Mass of metal alloy according to any one of claims 1 to 3, characterized in that it is heated again to the semi-solid state for a time t (in min) such chat t = 2.56 (V/S)², where V and S are the volume and surface area of the mass respectively, expressed in cm³ and cm², in order to measure the porosity.

5. Mass according to claim 4, characterized in that it is a cylindrical slug of diameter D and that the heating time is t = 0.16 D², where D is expressed in cm.

6. Mass of solid metal alloy to be used for thixoforming, characterized in that it is cast from liquid metal for which the gassing level as measured by the solidification test at 80 hPa, is such that the porosity of the sample ${\text{a = (d}}_{\text{th}} {\text{-d}}_{\text{80}} {\text{) /d}}_{\text{th}}$ is between 3 and 50%.

7. Mass according to claim 6, characterized in that the porosity is between 4 and 25%.

8. Mass according to one of claims 6 or 7, characterized in that the metal alloy is an aluminum alloy.

9. Mass according to one of claims 6 to 8, characterized in that it is a billet.

10. Process for controlled gassing of a metal alloy mass including manufacturing of a metal alloy, treatment of this alloy in the liquid state in order to introduce a soluble gas into the liquid alloy in a fine and uniform manner, the gas not reacting chemically with it, and casting of this alloy in the form of a mass with a microstructure resulting in thixotropic properties in the semi-solid state.

11. Process according to claim 10, characterized in that the gas is hydrogen.

12. Process according to claim 10 or 11 characterized in that the gas is mixed with a neutral gas such as argon or nitrogen.

13. Process according to one of claims 10 to 12, characterized in that the liquid alloy is subjected to a pressure exceeding atmospheric pressure.

14. Process according to one of claims 10 to 13, characterized in that the gas or the gas mix is introduced into the liquid alloy by a static bubble through device.

15. Process according to one of claims 10 to 13, characterized in that the gas or gaseous mix is introduced into the liquid alloy by a processing ladle fitted with a gas injector with a rotating nozzle.

16. Process according to one of claims 10 to 13, characterized in that the gas is added into the liquid alloy using a flow including a hydrated salt.

17. Process according to any one of claims 10 to 16, characterized in that the cast mass is a billet.

18. Process according to claim 17, characterized in that the billet is stirred as it is cast, providing it with a globular solidification structure.

## Patentansprüche

1. Metalllegierungsmasse zur Verformung im halbfesten Zustand, dadurch gekennzeichnet, daß sie, nachdem sie bei Umluft ab einer Temperatur, die einem Flüssigfraktionsanteil von 30 bis 70 % entspricht, bis auf Raumtemperatur abgekühlt wurde, einen Porositätsgrad p von 2 bis 20 % aufweist, welcher durch Bildanalyse in halber Entfernung vom Mittelpunkt der Masse zu ihrer Außenfläche gemessen wird.

2. Masse nach Anspruch 1, dadurch gekennzeichnet, daß der Porositätsgrad p 3 bis 8 % beträgt.

3. Masse nach einem der Ansprüche 1 oder 2, dadurch gekennzeichnet, daß die Legierung eine Aluminiumlegierung ist.

4. Metalllegierungsmasse nach einem der Ansprüche 1 bis 3, dadurch gekennzeichnet, daß sie aus einem festen Halbzeug hervorgeht und dieses feste Halbzeug zur Messung des Porositätsgrades p bei einer Temperatur, bei der seine Flüssigfraktion 30 bis 70 % beträgt, während einer Zeit t (in min) wie t = 2,56 (V/S)², wobei V und S jeweils das in cm³ bzw. cm² ausgedrückte Volumen und die Oberfläche der Masse darstellen, bis Erreichen des halbfesten Zustandes aufgewärmt wird.

5. Masse nach Anspruch 4, dadurch gekennzeichnet, daß sie ein zylinderförmiger Block mit einem Durchmesser D ist und die Aufwärmzeit t = 0,16 D² ist, wobei D in cm ausgedrückt ist.

6. Metalllegierungsmasse zur Verformung im halbfesten Zustand, dadurch gekennzeichnet, daß sie aus einem flüssigen Metall gegossen wird, dessen durch Erstarrungsversuch bei 80 hPa gemessener Gasgehalt so bemessen ist, daß das Muster einen volumenbezogenen Porositätsgrad ${\text{a = (d}}_{\text{th}} {\text{- d}}_{\text{80}} {\text{)/d}}_{\text{th}}$ von 3 bis 50 % aufweist.

7. Masse nach Anspruch 6, dadurch gekennzeichnet, daß der volumenbezogene Porositätsgrad a 4 bis 25 % beträgt.

8. Masse nach einem der Ansprüche 6 oder 7, dadurch gekennzeichnet, daß die Metalllegierung eine Aluminiumlegierung ist.

9. Masse nach einem der Ansprüche 6 bis 8, dadurch gekennzeichnet, daß sie ein für die Thixoverformung bestimmter Bolzen ist.

10. Verfahren zur kontrollierten Gaseinleitung in eine Metalllegierungsmasse nach einem der Ansprüche 1 bis 9, umfassend die Herstellung einer Metalllegierung, die Behandlung dieser Metalllegierung im flüssigen Zustand, um ein in der Metalllegierung lösliches und mit dieser nicht chemisch reagierendes Gas rein und homogen in sie einzuleiten, und den Abguß dieser Legierung in Form einer Masse, die ein Mikrogefüge aufweist, welches zu thixotropen Eigenschaften im halbfesten Zustand führt.

11. Verfahren nach Anspruch 10, dadurch gekennzeichnet, daß das Gas Wasserstoff ist.

12. Verfahren nach Anspruch 11, dadurch gekennzeichnet, daß das Gas mit einem Neutralgas wie Argon oder Stickstoff vermischt wird.

13. Verfahren nach einem der Ansprüche 10 bis 12, dadurch gekennzeichnet, daß die flüssige Legierung mit einem Druck beaufschlagt wird, der über dem Atmosphärendruck liegt.

14. Verfahren nach einem der Ansprüche 10 bis 13, dadurch gekennzeichnet, daß das Gas oder das Gasgemisch über eine statische Durchströmvorrichtung in die flüssige Legierung eingeleitet wird.

15. Verfahren nach einem der Ansprüche 10 bis 13, dadurch gekennzeichnet, daß das Gas oder das Gasgemisch über eine mit einem Injektor mit rotierender Düse versehene Behandlungspfanne in die flüssige Legierung eingeleitet wird.

16. Verfahren nach einem der Ansprüche 10 bis 12, dadurch gekennzeichnet, daß das Gas mit Hilfe eines Flußmittels aus wasserhaltigem Salz in die flüssige Legierung eingeleitet wird.

17. Verfahren nach einem der Ansprüche 10 bis 16, dadurch gekennzeichnet, daß die abgegossene Masse ein Bolzen ist.

18. Verfahren nach Anspruch 17, dadurch gekennzeichnet, daß der Abguß des Bolzens mit einer Durchmischung erfolgt, die ihm eine kugelförmige Erstarrungsstruktur verleiht.
